# EUROPÄISCHE PATENTSCHRIFT

(11) **EP 1 026 282 B1**
(45) Veröffentlichungstag und Bekanntmachung des Hinweises auf die Patenterteilung: **19.03.2003**
(21) Anmeldenummer: 00100550.3
(22) Anmeldetag: 12.01.2000
(51) Int. Cl.: C23C 8/68, C23C 8/70

(54) **Pastenförmiges Boriermittel**
Paste boriding agent
Agent de boruration pateux

(30) Priorität: 05.02.1999 DE 19904629
(43) Veröffentlichungstag der Anmeldung: 09.08.2000
(73) Patentinhaber: Durferrit GmbH, 68169 Mannheim (DE)
(72) Erfinder: Baudis, Ulrich, Dr., 63755 Alzenau (DE); Wigger, Stefan, Dr., 63457 Hanau (DE)
(74) Vertreter: Ruckh, Rainer Gerhard, Dr.

(56) Entgegenhaltungen:
- DD-A- 140 676
- FR-A- 2 153 416
- GB-A- 1 258 372
- US-A- 3 770 512
- CHEMICAL ABSTRACTS, vol. 101, no. 6, 6. August 1984 (1984-08-06) Columbus, Ohio, US; abstract no. 41796, WU, SHISHI ET AL: "Pack boriding and control of the carbon content in the transition layers" XP002145323 & JINSHU RECHULI (1984), (2), 2-7 , 1984,

## Beschreibung

Die Erfindung betrifft ein Boriermittel in Form einer Paste zur Erzeugung von Boridschichten auf metallischen Werkstoffen. Dieses dient insbesondere zur Erzeugung einphasiger, harter und haftfester Boridschichten auf Eisenwerkstoffen zur Erhöhung der Verschleißfestigkeit und zur Verbesserung der Korrosionsbeständigkeit entsprechender Werkstücke.

Das Borieren zum Verschleißschutz von Eisen, Stahl und Refraktärmetallen ist ein schon lange bekanntes Verfahren. Durch Eindiffusion des Elementes Bor in die Oberfläche des behandelten Werkstückes und Reaktion mit dem Grundwerkstoff entstehen dichte, gleichmäßige Schichten des jeweiligen Borides, auf Eisen z.B. die Boride FeB, Fe₂B. Die Boride besitzen gegenüber den reinen Metallen erheblich veränderte Eigenschaften, insbesondere sind die meisten Boride sehr hart, korrosionsbeständig und damit überaus verschleißfest. Aufgrund ihrer Erzeugung durch Diffusion und Festkörperreaktion sind die Boridschichten mit dem Grundwerkstoff fest verbunden. Hinsichtlich ihrer Verschleißfestigkeit sind z.B. borierte Stähle teilweise den durch Nitrieren oder Aufkohlen behandelten Stählen überlegen.

Es wurden deshalb in der Vergangenheit eine Vielzahl von Mitteln und technische Verfahrensvarianten entwickelt, mit denen man Boridschichten, insbesondere auf Stahl, herstellen kann.

In der Praxis wird überwiegend das Borieren in festen Boriermitteln angewendet. Dabei werden die zu behandelnden Teile in eiserne Kästen in Pulvermischungen gepackt, die im wesentlichen aus borabgebenden Substanzen, aktivierenden Substanzen und im Rest aus feuerfesten, inerten Streckmitteln bestehen. Die geschlossenen Kästen werden für eine gewisse Zeit geglüht, wobei in direkter Festkörperreaktion oder durch Transport des Bors über die Gasphase auf den Teilen die erwünschten Boridschichten gebildet werden.

Die Borierung wird üblicherweise bei Temperaturen zwischen 800 und 1100 °C und insbesondere zwischen 850 und 950 °C durchgeführt. Die erzielbaren Schichtdicken der Boridschichten liegen normalerweise im Bereich zwischen 30 und 300 µm.

In Boriermitteln kommen als borabgebende Substanzen amorphes und kristallines Bor, Ferrobor, Borcarbid und Borate wie Borax in Frage. Als aktivierende Substanzen eignen sich Chlorid- oder Fluorid-abgebende Verbindungen wie Alkali- und Erdalkalichloride bzw. -fluoride. Besonders gebräuchlich als Aktivatoren sind Fluoroborate wie insbesondere Kaliumtetrafluoroborat. Typische Streckmittel sind Aluminiumoxid, Siliziumdioxid und Siliciumcarbid. Boriermittel dieser Art sind beispielsweise in DE-PS 17 96 216 beschrieben. Eine typische Zusammensetzung die sich bis heute als Boriermittel bewährt hat, enthält etwa 5 Gew.% Borcarbid, 5 Gew.% Kaliumtetrafluoroborat und 90 Gew.% Siliciumcarbid. Boriermittel der genannten Art kommen normalerweise als Pulvermischungen zum Einsatz. Sie können aber auch als Granulate (z.B. DE-OS 21 27 096) oder als Pasten (z.B. DE-OS 26 33 137) formuliert sein. Im Falle von Granulaten und Pasten enthalten die Zusammensetzungen noch untergeordnete Mengen an Bindemitteln bzw. an Wasser.

Desweiteren wurden auch Verfahren entwickelt, die mit gasförmigen Boriermitteln wie Diboran, Borhalogeniden oder aber in Salzschmelzen mit Borcarbid und Borax als borabgebenden Stoffen arbeiteten. Diese letztgenannten Verfahren konnten sich wegen der Giftigkeit der Verbindungen und der Verfahrensnachteile, wie dem hohen Kontrollaufwand zum Erhalt einer gleichbleibenden Borierwirkung, nicht durchsetzen. Neue Versuche, mit Plasmaverfahren Boridschichten zu erzeugen, sind aufgrund der Einflüsse von Chargierung und komplexen Geometrieformen nicht für alle Anwendungen geeignet. Außerdem ist der apparative Aufwand recht hoch. Daher haben feste. Boriermittel, die teils auch in pastöser Form angewandt werden, aufgrund ihrer Vorteile der einfachen Anwendungen und guter Boridschichten auch heute ihre Vorrangstellung für das Oberflächenborieren erhalten.

Die gebräuchlichen Borierverfahren mit den bekannten festen Boriermitteln haben jedoch den Nachteil, daß es verfahrenstechnisch sehr schwierig ist, mit ihnen insbesondere auf Eisenwerkstoffen einphasige Eisenboridschichten zu erzeugen (siehe z.B. EP 0 387 536 B1).

Da die beiden Boride Fe₂B und FeB unterschiedliche Eigenschaften besitzen und mehrphasige Schichten meist schlechtere Eigenschaften aufweisen als einphasige Schichten, ist man bemüht, beim Borieren einphasige Schichten zu erzeugen.

So ist insbesondere die borreichere FeB-Phase wesentlich spröder als die Fe₂B-Phase, was sich negativ auf die Verschleißfestigkeit der borierten Bauteile auswirkt. Bei Boridschichten über 50 µm kommt es auch leicht zur Bildung einer FeB-Randschicht, was aus dem genannten Grund möglichst zu vermeiden ist.

Bei den bisher bekannten Borierpasten sind unter üblichen Prozeßbedingungen einphasige Schichten nur bei Schichtdicken unter 50 µm zu erzielen. Für stärkere Boridschichten muß eine aufwendige Glühung im Vakuum oder Salzbad zum Nachdiffundieren angewendet werden oder es sind spezielle Boriermittel (z.B. nach der deutschen Patentanmeldung 198 30 654.7) erforderlich. Weiterhin sind bei den üblichen Borierpasten Fluoridemissionen im Abgas festzustellen. Sowohl durch das Nachdiffundieren als auch die Fluoridemissionen wird eine Porosität in der Schicht verursacht, die sich negativ auf die Schichteigenschaften auswirkt.

Durch die bekannten Borierpasten wird bei vielen Werkstoffen ein Korrosionsangriff an dem beschichteten Werkstück während der Trocknungsphase bewirkt. Dadurch haften Pastenrückstände nach der Behandlung so fest an der Werkstückoberfläche, daß ein Reinigen der Bauteile mit Wasser nicht ausreichend ist und ein zusätzlicher Strahlvorgang erforderlich wird, wobei außerdem noch die Gefahr besteht, daß hierbei die erzeugte Boridschicht in Mitleidenschaft gezogen wird. Der Korrosionsangriff kann so stark ausgeprägt sein, daß die Anwendung des Pastenborierens bei bestimmten Stahltypen bisher nicht möglich ist, da dort regelrechte Anfressungen auftreten.

Weiterhin weisen die bekannten Borierpasten Lagerinstabilitäten insbesondere bei erhöhten Temperaturen auf, die durch die Dissoziation des Aktivators KBF₄ mit Absenkung des pH-Wertes hervorgerufen wird.

Der Erfindung lag daher die Aufgabe zugrunde, ein Boriermittel in Form einer Paste zu entwickeln, mit dem insbesondere auf Eisenwerkstoffen praktisch ausschließlich einphasige, Fe₂B-enthaltende Boridschichten erzeugt werden können. Weiterhin sollte in diesem pastenförmigen Boriermittel der Gehalt an wasserlöslichen Fluoriden gesenkt sein und bei bestimmungsgemäßem Gebrauch eine reduzierte Fluoridemission einhergehen. Insbesondere sollte auch die Porosität der gebildeten Boridschicht vermindert werden. Weiterhin sollten die Korrosionsangriffe verhindert und so auch die Reinigung der Bauteile erleichtert werden. Zusätzlich sollte die Lagerstabilität der Börierpaste verbessert werden.

Überraschend wurde nun gefunden, daß bei pastenförmigen Boriermitteln die im wesentlichen aus borabgebenden Substanzen, aktivierenden Substanzen und im Rest aus feuerfestem, inerten Streckmittel sowie Wasser und gegebenenfalls für die Formulierung einer Paste erforderliche Hilfsmittel bestehen, diese Nachteile durch Zusatz von geringen Mengen bestimmter Additive beseitigt werden können.

Es wurde zum einen gefunden, daß durch Zusatz von Alkalioder Erdalkalicarbonaten, beispielsweise Calciumcarbonat, die Porosität der Boridschicht deutlich vermindert werden kann. Hierdurch wird eine höhere Standzeit der Bauteile bewirkt. Zusätzlich werden auch die Fluorwasserstoffemissionen verringert, indem Fluoride, z.B. HF, als CaF₂ gebunden werden. Das gegebenenfalls entstehende CaF₂ entfaltet nebenbei die in der deutschen Patentanmeldung 198 30 654.7 beschriebenen positiven Auswirkungen.

Es wurde zum anderen gefunden, daß durch Zusatz von Alkalioder Erdalkalinitriten, beispielsweise Natriumnitrit, die Korrosionsangriffe der Borierpaste bei allen untersuchten Stahltypen vollständig unterdrückt werden konnten. Dadurch lassen sich sowohl höhere Oberflächenqualitäten erreichen als auch eine Borierung bislang pastenuntauglicher Stähle durchführen. Versuche mit anderen bekannten Korrosionsschutzmitteln führten dagegen zu keinem Erfolg; teilweise traten sogar stärkere Anfressungen auf als bei Abwesenheit von üblichen Korrossionsschutzzusätzen.

Weiterhin wurde gefunden, daß durch Zusatz von wasserlöslichen Alkali- oder Erdalkaliboraten, beispielsweise Natriumtetraborat (Borax), eine Verbesserung der Lagerstabilität der Borierpaste erzielt werden kann. Die stets in Wasser auftretende Dissoziation des Aktivators KBF₄ führt zur Bildung von HF und somit zur Ansäuerung der Paste mit verstärktem Korrosionsangriff und gegebenenfalls auftretender Instabilität von Pastenhilfsmitteln wie etwa des Verdickungsmittels. Durch den Zusatz von Borat wird dies vollständig unterdrückt. Die Borierpaste erhält dadurch eine wesentlich höhere Lagerstabilität. Versuche, die Absenkung des pH-Wertes allein durch Zusatz von löslichen Carbonaten, wie beispielsweise Natriumcarbonat, zu verhindern, führten zu einer Veränderung der Viskosität und der rheologischen Eigenschaften der Paste, was sich negativ auf die Anwendung auswirkt.

Darüberhinaus hat sich gezeigt, daß die Reinigung der Bauteile und das Oberflächenaussehen durch Zumischung von Borat verbessert werden kann, da dieses einen sehr dünnen glasurartigen Film auf dem Bauteil bildet und so eine Entfernung der Paste nach dem Borieren erleichtert. Zusammen mit dem oben beschriebenen Korrosionsschutz läßt sich so das Strahlen der Bauteile nach dem Borieren vermeiden.

Gegenstand der Erfindung ist somit ein Boriermittel in Form einer Paste zur Erzeugung von Boridschichten auf metallischen Werkstücken, das im wesentlichen aus borabgebenden Substanzen, aktivierenden Substanzen und im Rest aus feuerfestem, inerten Streckmittel sowie Wasser und gegebenenfalls für die Formulierung einer Paste erforderlichen Hilfsstoffen besteht und die dadurch gekennzeichnet ist, daß es als Zusätze
(a) mindestens eine Verbindung aus der Gruppe der Alkaliund Erdalkalicarbonate;
(b) mindestens eine Verbindung aus der Gruppe der Alkaliund Erdalkalinitrite;
(c) mindestens eine Verbindung aus der Gruppe der wasserlöslichen Alkali- und Erdalkaliborate;
enthält.

Die erfindungsgemäße Borierpaste enthält vorzugsweise, bezogen auf den Feststoffanteil, 0,1-5 Gew.% an Verbindungen gemäß (a), 0,1-2 Gew.% an Verbindungen gemäß (b) und 0,1-2 Gew.% an Verbindungen gemäß (c).

Insbesondere enthält die Borierpaste, bezogen auf den Feststoffanteil, 1-3 Gew.% an Verbindungen gemäß (a), 0,2-1 Gew.% an Verbindungen gemäß (b) und 0,2-1 Gew.% an Verbindungen gemäß (c).

Als Verbindungen gemäß (a) kommen insbesondere die Carbonate von Natrium, Kalium, Calcium und Magnesium in Frage. Besonders bevorzugt ist Calciumcarbonat.

Als Verbindungen gemäß (b) kommen vorzugsweise Alkalinitrite wie insbesondere Natrium- und Kaliumnitrit in Frage. Besonders bevorzugt ist Natriumnitrit.

Aus der Gruppe von Verbindungen gemäß (c) kommen vorzugsweise Alkaliborate wie insbesondere Natrium- und Kaliumborat in Frage. Besonders bevorzugt ist Natriumtetraborat (Borax).

Die erfindungsgemäße Borierpaste enthält vorzugsweise als borabgebende Substanz Borcarbid, als aktivierende Substanz Kaliumtetrafluoroborat und als Streckmittel Siliciumcarbid.

In einer besonders bevorzugten Ausführungsform enthält die Borierpaste als aktivierende Substanz eine Kombination aus Kaliumtetrafluoroborat und Calciumfluorid.

Es hat sich nämlich weiterhin gezeigt, daß mit einem an sich konventionell zusammengesetzten Boriermittel, dem neben üblichen Aktivatorsubstanzen Calciumfluorid als weitere aktivierende Substanz zugesetzt wird, eine gezielte Beeinflussung und Steuerung im Hinblick auf die Art der Boridbildung in der Werkstückoberfläche erfolgen kann. Hierbei lassen sich insbesondere bei Werkstücken aus Eisenwerkstoffen ohne sonstige aufwendige verfahrenstechnische Maßnahmen ohne weiteres praktisch FeBfreie, einphasige Fe₂B-Schichten erzeugen.

Weitere Untersuchungen haben dabei gezeigt, daß bei einem vollständigen Ersatz von KBF₄ durch CaF₂ in dem gebräuchlichen Boriermittel nach dem Stand der Technik unter normalen Verfahrensbedindungen keine ausreichenden Boridschichten auf den Werkstückoberflächen gebildet werden. Gleiches ergibt sich, wenn zum Zwecke der Reduktion der Fluoremission der Gehalt an KBF₄ in dem Boriermittel lediglich verringert wird.

Die erfindungsgemäße Borierpaste enthält zweckmäßigerweise als aktivierende Substanz eine Kombination aus 1 bis 15 Gew.% Kaliumtetrafluoroborat und 5 bis 40 Gew.% Calciumfluorid, jeweils bezogen auf den Feststoffanteil.

In dem erfindungsgemäßen pastenförmigen Boriermittel können die üblichen borabgebenen Substanzen, wie amorphes oder kristallines Ferrobor und insbesondere Borcarbid (B₄C), enthalten sein. Vorzugsweise enthält es 1 bis 15 Gew.% Borcarbid, bezogen auf den Feststoffanteil.

Weiterhin enthält die erfindungsgemäße Borierpaste im Rest die gängigen Streckmittel, wie insbesondere Siliciumcarbid (SiC), weiterhin Wasser und gegebenenfalls Hilfsstoffe.

Vorzugsweise enthält die erfindungsgemäße Borierpaste, bezogen auf den Feststoffanteil, 8 bis 10 Gew.% Borcarbid, 5 bis 10 Gew.% Kaliumtetrafluoroborat, 10 bis 30 Gew.% Calciumfluorid, 1-3 Gew.% Calciumcarbonat, 0,2-1 Gew.% Natriumnitrit, 0,2-1 Gew.% Natriumtetraborat und im Rest als Streckmittel Siliciumcarbid, weiterhin Wasser und gegebenenfalls Hilfsstoffe.

Eine typische Zusammensetzung besteht etwa aus 10 Gew.% Borcarbid, 7 Gew.% Kaliumtetrafluoroborat, 15 Gew.% Calciumfluorid, 1,5 Gew.% Calciumcarbonat, 0,5 Gew.% Natriumnitrit, 0,5 Gew.% Natriumtetraborat und im Rest aus Siliciumcarbid, bezogen auf den Feststoffanteil.

Die Formulierung des erfindungsgemäßen pastenförmigen Boriermittels kann etwa durch Zugabe von Wasser und gegebenenfalls untergeordneter Mengen von Hilfsstoffen, wie z.B. handelsüblicher Bindemittel und/oder Verdickungsmittel, aus der entsprechenden Pulvermischung erfolgen.

Je nach Anwendungserfordernis kann der Wasseranteil, bezogen auf die Gesamtmenge, 25 bis 40 Gew.% betragen. Vorzugsweise enthält die Paste 30 bis 35 Gew.% und insbesondere etwa 30 Gew.% an Wasser.

Als etwaige weitere Hilfsstoffe kommen Verdickungsmittel und Bindemittel, wie sie bei der Formulierung von Pasten üblich sind, in Frage. Ein besonders geeignetes Verdickungsmittel ist Bentonit. Dieses wird in geringer Menge, typisch etwa 1 Gew.%, bezogen auf die Gesamtmenge, in der Borierpaste eingesetzt.

Die erfindungsgemäße Borierpaste kann sehr vorteilhaft zur Erzeugung von Boridschichten auf metallischen Werkstücken verwendet werden.

Durch Carbonat-Zusatz wird die Porosität der Boridschicht verringert und so die Haltbarkeit der Bauteile erhöht. Durch den Zusatz von Nitrit wird die Neigung bekannter Borierpasten zu Korrosionsangriffen auf das Bauteil eliminiert. Hieraus resultiert ein sehr gutes Oberflächenaussehen. Dadurch, daß gegenüber bekannten Zusammensetzungen der Gehalt an KBF₄ durch teilweisen Ersatz mit dem wasserunlöslichen CaF₂ verringert werden kann, ist das erfindungsgemäße Mittel in Bezug auf Fluoridemissionen wesentlich unkritischer, was insbesondere die Entsorgung von Abwässern nach dem Waschen der borierten Bauteile und von erschöpftem Boriermittel betrifft. Ein reduzierter KBF₄-Gehalt ist weiterhin beim bestimmungsgemäßen Gebrauch des Mittels von Vorteil, da entsprechend geringere fluoridhaltige Gasemissionen auftreten. Durch den Zusatz von Carbonat werden diese Emissionen nochmals verringert, was zu einer erhöhten Umweltverträglichkeit des Verfahrens führt. Die Probleme bekannter Borierpasten bezüglich der Lagerstabilität werden durch Zusatz von Borat beseitigt. Das Borat führt auch zusammen mit dem Nitritzusatz zu einer gegenüber bekannten Borierpasten wesentlich leichteren Reinigung der Bauteile.

Ein besonderer Verfahrensvorteil der erfindungsgemäßen Borierpaste ist, daß sich auf Werkstücken aus Eisenwerkstoffen ohne weiteres und problemlos einphasige, Fe₂B-enthaltende, porenarme Boridschichten erzeugen lassen. Dies ist auf die vorzugsweise Wahl einer Kombination von 1 bis 15 Gew.% Kaliumtetrafluoroborat und 5 bis 40 Gew.% Calciumfluorid, bezogen auf die Menge der Feststoffe in der Borierpaste, als aktivierende Substanz zurückzuführen.

In dem erfindungsgemäßen Verfahren zur Erzeugung von porenarmen, vorzugsweise einphasigen, Fe₂B-enthaltenden Boridschichten auf Werkstücken aus Eisenwerkstoffen wird die Oberfläche der Werkstücke mit der Borierpaste bedeckt und diese dann bei Temperaturen zwischen 800 und 1100 °C behandelt, bis sich eine Boridschicht der gewünschten Dicke gebildet hat. Hierzu wird die Oberfläche der Teile mit der Boriermittelpaste bestrichen. Dies ist insbesondere dann vorteilhaft, wenn eine nur teilweise borierte Oberfläche gewünscht wird. Alternativ kann das Boriermittel auch durch Eintauchen der Teile in die Paste oder durch Aufspritzen der Paste aufgebracht werden.

Die Borierung erfolgt vorzugsweise bei Temperaturen zwischen 850 und 980 °C über einen Zeitraum von 20 Minuten bis 2 Stunden. Hierbei lassen sich insbesondere einphasige Fe₂B-Schichten von einer Dicke von 30 bis 150 µm erhalten.

### Beispiel 1:

Es wurden Bauteile aus dem Werkstoff 42CrMo4 bei 930 °C unter Schutzgas 45 min lang mit einer Borierpaste folgender erfindungsgemäßer Zusammensetzung boriert:
30 % Wasser; 7,5% B₄C; 5 % KBF₄; 10 % CaF₂; 45 % SiC; 1 % CaCO₃; 0,3 % NaNO₂; 0,4 % Borax; 0,8 % Bentonit (Verdickungsmittel).

Das Boriermittel ließ sich nach der Wärmebehandlung problemlos und rückstandsfrei mit Wasser entfernen, die Bauteile wiesen keinerlei Korrosionsangriffe oder Flecken auf. Die Boridschicht war FeB-frei, porenarm und hatte eine Dicke von ca. 50 µm. Die Paste zeigte auch nach längerer Lagerung bei erhöhter Temperatur keine Veränderung der Verarbeitungseigenschaften. Der pH-Wert lag bei ca. 7,5.

### Beispiel 2: (Vergleichsbeispiel)

Es wurden Bauteile aus dem Werkstoff 42CrMo4 bei 930 °C unter Schutzgas 45 min lang mit einer Borierpaste folgender herkömmlicher Zusammensetzung boriert:
30 % Wasser; 7,5 % B₄C; 9,2 % KBF₄; 52,5 % SiC; 0,8 % Bentonit (Verdickungsmittel).

Das Boriermittel ließ sich nach der Wärmebehandlung mit Wasser nicht vollkommen rückstandsfrei entfernen, erst nach Bürsten oder Strahlen waren die Bauteile ausreichend gereinigt. Die Bauteile wiesen leichte Korrosionsangriffe und eine starke Fleckigkeit auf. Die Boridschicht hatte eine Dicke von ca. 50 µm, war jedoch zweiphasig; die FeB-Nadeln reichten bis in 14 µm Tiefe. Es war ein gegenüber Beispiel 1 stärkerer Porensaum zu erkennen. Nach längerer Lagerung bei erhöhter Temperatur war die Viskosität der Paste gesunken und es hatte eine stärkeres Absetzen der Feststoffe stattgefunden. Der pH-Wert der Paste betrug ca. 4.

### Beispiel 3:

Es wurden Bauteile aus dem Werkstoff Cf52 bei 940 °C unter Schutzgas 60 min lang mit einer Borierpaste folgender erfindungsgemäßer Zusammensetzung boriert:
30 % Wasser; 7,5 % B₄C; 5 % KBF₄; 10 % CaF₂; 45 % SiC; 1 % CaCO₃; 0,3 % NaNO₂; 0,4 % Borax; 0,8 % Bentonit.

Das Boriermittel ließ sich nach der Wärmebehandlung problemlos und rückstandsfrei mit Wasser entfernen, die Bauteile wiesen keinerlei Korrosionsangriffe oder Flecken auf. Die Boridschicht war FeB-frei, porenarm und hatte eine Dicke von ca. 70 µm.

### Beispiel 4:

Es wurden Bauteile aus dem Werkstoff C 60 bei 950 °C unter Schutzgas 120 min lang mit einer Borierpaste folgender erfindungsgemäßer Zusammensetzung boriert:
30 % Wasser; 7,5 % B₄C; 5 % KBF₄; 10 % CaF₂; 45 % SiC; 1 % CaCO₃; 0,3 % NaNO₂; 0,4 % Borax; 0,8 % Bentonit.

Das Boriermittel ließ sich nach der Wärmebehandlung problemlos und rückstandsfrei mit Wasser entfernen, das Bauteil wies keinerlei Korrosionsangriffe oder Flecken auf. Die Boridschicht war FeB-frei, porenarm und hatte eine Dicke von ca. 140 µm.

### Beispiel 5:

Es wurden Bauteile aus dem Werkstoff 42CrMo4 bei 930 °C unter Schutzgas 45 min lang mit einer Borierpaste folgender erfindungsgemäßer Zusammensetzung boriert:
30 % Wasser; 7,5 % B₄C; 8 % KBF₄; 50 % SiC; 3 % CaCO₃; 0,3 % NaNO₂; 0,4 % Borax; 0,8 % Bentonit.

Das Boriermittel ließ sich nach der Wärmebehandlung problemlos und rückstandsfrei mit Wasser entfernen, die Bauteile wiesen keinerlei Korrosionsangriffe oder Flecken auf. Die Boridschicht war FeB-frei, porenarm und hatte eine Dicke von ca. 52 µm. Die Emissionen an Fluor-Verbindungen lagen ca. 25 % über denjenigen aus Beispiel 1.

### Beispiel 6: (Vergleichsbeispiel)

Es wurden Bauteile aus dem Werkstoff 42CrMo4 bei 930 °C unter Schutzgas 45 min lang mit einer calciumcarbonat- und calciumfluoridfreien Borierpaste folgender Zusammensetzung boriert:
30 % Wasser; 7,5 % B₄C; 9 % KBF₄; 52 % SiC; 0,3 % NaNO₃; 0,4 % Borax; 0,8 % Bentonit.

Das Boriermittel ließ sich nach der Wärmebehandlung problemlos und rückstandsfrei mit Wasser entfernen, die Bauteile wiesen keinerlei Korrosionsangriffe oder Flecken auf. Die ca. 50 um dicke Boridschicht war zweiphasig, die FeB-Nadeln reichten bis in 10 µm Tiefe. Die Schicht war stärker porös als in Beispiel 5. Die Emissionen an Fluor-Verbindungen lagen ca. 40 % über denjenigen aus Beispiel 1.

## Patentansprüche

1. Boriermittel in Form einer Paste zur Erzeugung von Boridschichten auf metallischen Werkstücken, im wesentlichen bestehend aus borabgebenden Substanzen, aktivierenden Substanzen und im Rest aus feuerfestem, inerten Streckmittel sowie Wasser und gegebenenfalls für die Formulierung einer Paste erforderliche Hilfsstoffe,
**dadurch gekennzeichnet,**
**daß** es als Zusätze enthält:
(a) mindestens eine Verbindung aus der Gruppe der Alkali- und Erdalkalicarbonate;
(b) mindestens eine Verbindung aus der Gruppe der Alkali- und Erdalkalinitrite;
(c) mindestens eine Verbindung aus der Gruppe der wasserlöslichen Alkali- und Erdalkaliborate.

2. Boriermittel nach Anspruch 1,
**dadurch gekennzeichnet,**
**daß** es, bezogen auf den Feststoffanteil, 0,1-5 Gew.% an Verbindungen gemäß (a), 0,1-2 Gew.% an Verbindungen gemäß (b) und 0,1-2 Gew.% an Verbindungen gemäß (c) enthält.

3. Boriermittel nach Anspruch 1 oder 2,
**dadurch gekennzeichnet,**
**daß** es, bezogen auf den Feststoffanteil, 1-3 Gew.% an Verbindungen gemäß (a), 0,2-1 Gew.% an Verbindungen gemäß (b) und 0,2-1 Gew.% an Verbindungen gemäß (c) enthält.

4. Boriermittel nach den Ansprüchen 1 bis 3,
**dadurch gekennzeichnet,**
**daß** es als Verbindungen gemäß (a) Erdalkalicarbonate, vorzugsweise Calciumcarbonat, als Verbindungen gemäß (b) Alkalinitrite, vorzugsweise Natriumnitrit, und als Verbindung gemäß (c) Alkaliborate, vorzugsweise Natriumtetraborat, enthält.

5. Boriermittel nach den Ansprüchen 1 bis 4,
**dadurch gekennzeichnet,**
**daß** es als borabgebende Substanz Borcarbid, als aktivierende Substanz Kaliumtetrafluoroborat und als Streckmittel Siliciumcarbid enthält.

6. Boriermittel nach den Ansprüchen 1-5,
**dadurch gekennzeichnet,**
**daß** es als aktivierende Substanz eine Kombination aus Kaliumtetrafluoroborat und Calciumfluorid enthält.

7. Boriermittel nach den Ansprüchen 1 bis 6,
**dadurch gekennzeichnet,**
**daß** es als borabgebende Substanz 1 bis 15 Gew.% Borcarbid und als aktivierende Substanz eine Kombination aus 1 bis 15 Gew.% Kaliumtetrafluoroborat und 5 bis 40 Gew.% Calciumfluorid enthält, jeweils bezogen auf den Feststoffanteil.

8. Boriermittel nach den Ansprüchen 1 bis 7,
**dadurch gekennzeichnet,**
**daß** es, bezogen auf den Feststoffanteil, 8 bis 10 Gew.% Borcarbid, 5 bis 10 Gew.% Kaliumtetrafluoroborat, 10 bis 30 Gew.% Calciumfluorid 1-3 Gew.% Calciumcarbonat, 0,2-1 Gew.% Natriumnitrit, 0,2-1 Gew.% Natriumtetraborat und im Rest als Streckmittel Siliciumcarbid, weiterhin Wasser und gegebenenfalls Hilfsstoffe enthält.

9. Boriermittel nach den Ansprüchen 1 bis 8,
**dadurch gekennzeichnet,**
**daß** es, bezogen auf den Feststoffanteil, aus etwa 10 Gew.% Borcarbid, 7 Gew.% Kaliumtetrafluoroborat, 15 Gew.% Calciumfluorid, 1,5 Gew.% Calciumcarbonat, 0,5 Gew.% Natriumnitrit, 0,5 Gew.% Natriumtetraborat und im Rest aus Siliciumcarbid besteht.

10. Verwendung von pastenförmigen Boriermitteln gemäß den Ansprüchen 1 bis 9 zur Erzeugung von porenarmen, vorzugsweise einphasigen, Fe₂B-enthaltenden Boridschichten auf Werkstücken aus Eisenwerkstoffen.

11. Verfahren zur Erzeugung von porenarmen, vorzugsweise einphasigen, Fe₂B-enthaltenden Boridschichten auf Werkstücken aus Eisenwerkstoffen,
**dadurch gekennzeichnet,**
**daß** man die Oberfläche der Werkstücke mit einem pastenförmigen Boriermittel gemäß den Ansprüchen 1 bis 7 bedeckt und diese dann bei Temperaturen zwischen 800 und 1100°C behandelt, bis sich eine Boridschicht der gewünschten Dicke gebildet hat.

12. Verfahren nach Anspruch 11,
**dadurch gekennzeichnet,**
**daß** man zur Erzeugung von Fe₂B-Schichten einer Dicke von 30 bis 150 µm bei Temperaturen zwischen 850 und 950°C über einen Zeitraum von 20 Minuten bis 2 Stunden behandelt.

## Claims

1. Boronising agent in the form of a paste for the production of boride layers on metallic workpieces, substantially consisting of boron-releasing substances, activating substances and the remainder of inert, refractory extenders together with water and optionally auxiliaries required for paste formulation,
**characterised in that**
it contains as additives:
(a) at least one compound from the group of alkali metal and alkaline earth metal carbonates;
(b) at least one compound from the group of alkali metal and alkaline earth metal nitrites;
(c) at least one compound from the group of watersoluble alkali metal and alkaline earth metal borates.

2. Boronising agent according to claim 1,
**characterised in that**
it contains, relative to the solids content, 0.1-5 wt.% of compounds according to (a), 0.1-2 wt.% of compounds according to (b) and 0.1-2 wt.% of compounds according to (c).

3. Boronising agent according to claim 1 or 2,
**characterised in that**
it contains, relative to the solids content, 1-3 wt.% of compounds according to (a), 0.2-1 wt.% of compounds according to (b) and 0.2-1 wt.% of compounds according to (c).

4. Boronising agent according to claims 1 to 3,
**characterised in that**
it contains alkaline earth carbonates, preferably calcium carbonate, as compounds according to (a), alkali metal nitrite, preferably sodium nitrite, as compounds according to (b) and alkali metal borates, preferably sodium tetraborate, as a compound according to (c).

5. Boronising agent according to claims 1 to 4,
**characterised in that**
it contains boron carbide as the boron-releasing substance, potassium tetrafluoroborate as the activating substance and silicon carbide as the extender.

6. Boronising agent according to claims 1-5,
**characterised in that**
it contains a combination of potassium tetrafluoroborate and calcium trifluoride as the activating substance.

7. Boronising agent according to claims 1 to 6,
**characterised in that**
it contains 1 to 15 wt.% of boron carbide as the boron-releasing substance and a combination of 1 to 15 wt.% of potassium tetrafluoroborate and 5 to 40 wt.% of calcium fluoride, in each case relative to the solids content, as the activating substance.

8. Boronising agent according to claims 1 to 7,
**characterised in that**
it contains, relative to the solids content, 8 to 10 wt.% of boron carbide, 5 to 10 wt.% of potassium tetrafluoroborate, 10 to 30 wt.% of calcium fluoride, 1-3 wt.% of calcium carbonate, 0.2-1 wt.% of sodium nitrite, 0.2-1 wt.% of sodium tetraborate and the remainder silicon carbide as extender, together with water and optionally auxiliaries.

9. Boronising agent according to claims 1 to 8,
**characterised in that**,
relative to the solids content, it consists of 10 wk.% of boron carbide, 7 wt.% of potassium tetrafluoroborate, 15 wt.% of calcium fluoride, 1.5 wt.% of calcium carbonate, 0.5 wt.% of sodium nitrite, 0.5 wt.% of sodium tetraborate and the remainder of silicon carbide.

10. Use of boronising agents in paste form according to claims 1 to 9 for the production of preferably single-phase boride layers containing Fe₂B and having a low pore content on workpieces made from ferrous materials.

11. Process for the production of preferably single-phase boride layers containing Fe₂B and having a low pore content on workpieces made from ferrous materials,
**characterised in that**,
the surface of the workpieces is covered with the boronising paste according to claims 1 to 7 and treatment is then performed at temperatures of between 800 and 1100°C until a boride layer of the desired thickness has formed.

12. Process according to claim 11,
**characterised in that**,
in order to produce Fe₂B layers of a thickness of 30 to 150 µm, treatment is performed at temperatures of between 850 and 950°C over a period from 20 minutes to 2 hours.

## Revendications

1. Agent de boruration sous la forme d'une pâte pour générer des couches de borure sur des pièces métalliques, essentiellement composé de substances donneuses de bore, de substances activantes et pour le reste d'extendeurs ou diluants inertes ignifuges, ainsi que d'eau et éventuellement d'auxiliaires nécessaires à la formulation d'une pâte,
**caractérisé en ce qu'**il contient en tant qu'additifs :
(a) au moins un composé issu du groupe des carbonates alcalins et alcalino-terreux ;
(b) au moins un composé issu du groupe des nitrures alcalins et alcalino-terreux ;
(c) au moins un composé issu du groupe des borates alcalins et alcalino-terreux solubles dans l'eau.

2. Agent de boruration selon la revendication 1, **caractérisé en ce qu'**il contient, sur la base de la fraction des matières solides, 0,1 à 5 % en masse de composés selon (a), 0,1 à 2 % en masse de composés selon (b) et 0,1 à 2 % en masse de composés selon (c).

3. Agent de boruration selon la revendication 1 ou 2, **caractérisé en ce qu'**il contient, sur la base de la fraction des matières solides, 1 à 3 % en masse de composés selon (a), 0,2 à 1 % en masse de composés selon (b) et 0,2 à 1 % en masse de composés selon (c).

4. Agent de boruration selon les revendications 1 à 3, **caractérisé en ce qu'**il contient en tant que composés selon (a) des carbonates de métal alcalinoterreux, de préférence du carbonate de calcium, en tant que composés selon (b) des nitrures alcalins, de préférence du nitrure de sodium, et en tant que composé selon (c) des borates alcalins, de préférence du tétraborate de sodium.

5. Agent de boruration selon les revendications 1 à 4, **caractérisé en ce qu'**il contient en tant que substance donneuse de bore du carbure de bore, en tant que substance activante du tétrafluoroborate de potassium et en tant qu'extendeur du carbure de silicium.

6. Agent de boruration selon les revendications 1 à 5, **caractérisé en ce qu'**il contient en tant que substance activante une combinaison de tétrafluoroborate de potassium et de fluorure de calcium.

7. Agent de boruration selon les revendications 1 à 6, **caractérisé en ce qu'**il contient, en tant que substance donneuse de bore, 1 à 15 % en masse de carbure de bore, et en tant que substance activante une combinaison de 1 à 15 % en masse de tétrafluoroborate de potassium et de 5 à 40 % en masse de fluorure de calcium, respectivement sur la base de la fraction des matières solides.

8. Agent de boruration selon les revendications 1 à 7, **caractérisé en ce qu'**il contient, sur la base de la fraction des matières solides, 8 à 10 % en masse de carbure de bore, 5 à 10 % en masse de tétrafluoroborate de potassium, 10 à 30 % en masse de fluorure de calcium, 1 à 3 % en masse de carbonate de calcium, 0,2 à 1 % en masse de nitrure de sodium, 0,2 à 1 % en masse de tétraborate de sodium et pour le reste, en tant qu'extendeur du carbure de silicium, en outre de l'eau et éventuellement des auxiliaires.

9. Agent de boruration selon les revendications 1 à 8, **caractérisé en ce qu'**il se compose, sur la base de la fraction des matières solides, d'environ 10 % en masse de carbure de bore, 7 % en masse de tétrafluoroborate de potassium, 15 % en masse de fluorure de calcium, 1,5 % en masse de carbonate de calcium, 0,5 % en masse de nitrure de sodium, 0,5 % en masse de tétraborate de sodium et pour le reste de carbure de silicium.

10. Utilisation d'agents de boruration en pâte selon les revendications 1 à 9 pour générer des couches de borure de faible porosité, de préférence à une phase, contenant Fe₂B, sur des pièces en matériaux à base de fer.

11. Procédé de génération de couches de borure de faible porosité, de préférence à une phase, contenant Fe₂B, sur des pièces en matériaux à base de fer, **caractérisé en ce que** l'on recouvre la surface de la pièce avec un agent de boruration en pâte selon les revendications 1 à 7, et que l'on traite celle-ci à des températures comprises entre 800 et 1 100 °C, jusqu'à ce qu'une couche de borure de l'épaisseur souhaitée se soit formée.

12. Procédé selon la revendication 11, **caractérisé en ce que**, pour générer des couches de Fe₂B d'une épaisseur comprise entre 30 et 150 µm, on effectue un traitement à des températures comprises entre 850 et 950 °C sur une durée comprise entre 20 minutes et 2 heures.
